# FASCICULE DE BREVET EUROPEEN

(11) **EP 0 171 672 B1**
(45) Date de publication et mention de la délivrance du brevet: **23.05.1990**
(21) Numéro de dépôt: 85109275.9
(22) Date de dépôt: 24.07.1985
(51) Int. Cl.: E04C 1/40

(54) **Plot de construction**
Baublock
Building block

(30) Priorité: 15.08.1984 CH 3914/84
(43) Date de publication de la demande: 19.02.1986
(73) Titulaire: Baumberger, Werner, CH-1202 Genève (CH)
(72) Inventeur: Baumberger, Werner, CH-1202 Genève (CH)
(74) Mandataire: Micheli, Michel-Pierre

(56) Documents cités:
- DE-A- 2 914 647
- FR-A- 2 189 601
- FR-A- 2 446 704
- FR-A- 2 456 179

## Description

La présente invention se rapporte à un plot de construction, et plus particulièrement à un plot de construction monolithique comportant deux zones distinctes dans son épaisseur.

On connaît déjà des plots de construction, par exemple en béton, qui sont munis sur une de leur face d'une couche isolante. Cette couche isolante, sous la forme d'une plaque fixée après la fabrication du plot,' peut être composée de grains en un matériau isolant, tel que du liège enrobé dans un mortier de ciment, comme décrit dans le brevet FR-A-2.237.018 (fixée par collage), ou bien par du béton multicellulaire comme décrit dans le brevet BE-A-480.990 (fixée par tenons et mortaises). Toutefois, il n'est pas possible avec de tels plots d'obtenir un coefficient de transmission de chaleur k qui soit suffisamment bas pour satisfaire aux exigences actuelles d'isolation des bâtiments. En effet, une augmentation trop importante de la couche isolante au détiment du plot en béton conduirait à un affaiblissement de celui-ci qui ne pourrait alors plus être utilisé pour la réalisation de murs porteurs.

Le but de cette invention consiste donc à fournir un plot de construction du type précité qui obvie à l'inconvénient précité, c'est-à-dire qui puisse être utilisé comme élément porteur en présentant simultanément un coefficient de transmission de chaleur k inférieur à celui des plots connus de l'art antérieur.

Le plot de construction selon l'invention, qui vise à atteindre le but précité, présente les caractéristiques telles que définies dans la revendication 1.

De préférence, la première zone porteuse consiste en un béton léger, éventuellement additionné d'une résine synthétique, le béton étant lui-même composé d'un ciment normal liant un matériau léger tel que du laitier de haut-fourneau, de la pierre ponce, de la terre cuite concassée, de l'argile, glaise ou schiste expansé, de la pouzzolane, etc. Le choix de ce matériau dépend des caractéristiques recherchées pour le plot de construction: par exemple, on utilisera de préférence un laitier expansé pour obtenir un plot ayant une résistance élevée à la compression (de l'ordre de 165 kg/cm² pour une densité apparente d'environ 1250 kg/m³), alors que la pierre ponce sera utilisée préférentiellement pour obtenir un plot ayant de meilleures caractéristiques d'isolation, mais une résistance moins élevée à la compression (de l'ordre de 40 kg/cm² pour une densité apparente d'environ 1000 kg/m³).

Quant à la seconde zone isolante, elle est de préférence composée d'un liant hydraulique par exemple un ciment, et d'une résine synthétique, enrobant une charge minérale expansée, par exemple des billes de verre expansé ou cellulaire, de la vermiculite, des granulés de polyuréthane, du mica ou du polystyrène expansé, des copeaux de bois, etc.

Le dessin annexé illustre l'invention schématiquement et à titre d'exemples.
La figure 1 est une vue en perspective de dessus d'un plot de construction selon l'invention.
La figure 2 est une vue en plan de dessous du plot selon la figure 1, et la figure 3 est une vue en coupe selon la ligne III-III de la figure 2.
La figure 4 est une vue en plan de dessus d'une réalisation d'un angle intérieur avec deux plots de construction selon l'invention.
La figure 5 est une vue en plan de dessus d'un plot d'angle, et la figure 6 est une vue en plan de dessous de ce plot d'angle.
La figure 7 est un graphique représentant la transmission de chaleur (température en fonction de l'épaisseur) à travers un mur réalisé avec des plots selon l'invention.

En référence tout d'abord aux figures 1 à 3, le plot de construction illustré est du type parpaing et comporte une zone porteuse 1 réalisée en béton léger comme décrit précédemment et une zone isolante 2 égalément realisée comme décrit ci-dessus. De préférence, l'épaisseur de la zone isolante 2 constitue au moins le 40% de l'épaisseur totale du plot, tout en restant inférieure à celle de la zone porteuse 1.

La zone porteuse 1 présente des vides cylindriques borgnes par exemple de sections respectivement en forme de fentes à extrémités arrondies 3, de rectangles à angles arrondis 3', circulaires 3", etc. De préférence, ces différents vides sont disposés comme illustrés sur la figure 2, c'est-à-dire en quinconce dans l'épaisseur de la zone 1, de manière à fournir la meilleure résistance possible à la transmission de la chaleur. Le volume occupé par ces vides 3, 3', 3" correspond approximativement au 25% du volume total de la zone porteuse 1.

De plus, chacune des zones porteuses 1 et isolante 2 présente des gorges d'accouplement 4, 5 permettant d'assurer un meilleur empilage des plots de construction.

Sur la figure 4 est illustrée schématiquement en plan une réalisation d'un angle "intérieur" avec deux plots A et B formés chacun d'une zone porteuse 1 et d'une zone isolante 2, 2', la zone isolante 2' du plot B ne s'étendant pas, d'un côté dudit plot, jusqu'à l'extrémité de celui-ci, La liaison d'angle entre les deux plots A et B est formée par un noyau d'angle 6, qui présente une portion 6' prenant la place de la portion manquante de la zone isolante 2' du plot B.

Enfin, en référence aux figures 5 et 6, un plot d'angle "extérieur" est illustré, qui est formé d'une zone porteuse 7 de forme générale rectangulaire et d'une zone isolante 8 bordant ladite zone porteuse 7 sur deux de ses côtés adjacents. Comme dans le cas du plot simple, la zone porteuse 7 présente des vides borgnes 3, 3', 3" et des gorges d'accouplement 9, 9', alors que la zone isolante 8 présente également des gorges d'accouplement 10.

Les plots de construction selon l'invention, tels que décrits ci-dessus à titre d'exemples, présentent un coefficient de transmission de chaleur k inférieur à environ 0,35 W/mK (1 W/mK = 0,860 kcal/mh°C); par exemple, avec une zone porteuse réalisée à base de laitier expansé (densité = environ 1250 kg/m³), on obtient un k d'environ 0,3, alors qu'avec une zone porteuse à base de pierre ponce, le k du plot obtenu est de l'ordre de 0,25. De telles valeurs sont tout-à-fait appropriées pour permettre la construction d'un mur, en utilisant les plots selon l'invention, dont le coefficient de transmission de chaleur k est égal ou inférieur à 0,4 (y compris les crépis externe et interne, et les joints).

A titre d'exemple, on présentera ci-après les caractéristiques de transmission de chaleur d'l m² de mur de 38,5 cm d'épaisseur totale, réalisé avec des plots selon l'invention d'une épaisseur de 35 cm, et comprenant les constituants suivants de l'extérieur vers l'intérieur ainsi que 5 joints horizontaux:
crépi extérieur: 2 cm (À = 0,87 W/mK)
plot selon l'invention:
   zone isolante comportant des billes de verre cellulaire: 15 cm (À= 0,078 W/mK) voir "Calcul pondéré" plus loin.
   Le matériau "SILIPERL" ayant un lambda de 0,075 W/mK ne résiste pas à l'alcali, c'est pour cette raison que nous avons tenu compte dans le "Calcul pondéré" seulement du matériau "DENNERT" résistant à l'alcali selon le test EMPA Nr. 48 374/1 et présentant un lambda de 0,078 W/mK. zone porteuse à base de laitier expansé bouleté: 20 cm (À = 0,30 W/mK)
crépi intérieur: 1,5 cm (À = 0,70 W/mK).

Dans l'exemple ci-dessus, le plot lui-même présente un coefficient de transmission de chaleur k = 0,386. La composition des différentes parties du mur est la suivante:

### a) Plot selon l'invention

Ce coefficient eau/ciment est une donnée connue et courante, utilisée dans le domaine du béton.

### b) Joints en mortier isolant

Dans le tableau ci-dessous, le calcul pondéré selon les normes EMPA de transmission de chaleur est présenté dans le cas du mur décrit précédemment, et pour une différence de température entre la face froide externe (-10°C) et la face chaude interne (+20°C) de 30°:

La valeur obtenue pour le kₜₒₜ. de 0,393 W/m2 K pourrait encore être améliorée en utilisant des enduits isolants sur les crépis normaux ou à la place de ceux-ci.

Enfin, le graphique de la figure 7 représente pour le mur décrit à titre d'exemple la courbe de température à travers l'épaisseur de celui-ci, de l'extérieur vers l'intérieur. Dans ce graphique, la transmission intérieure selon la norme EMPA n'est pas indiquée.

En outre, grâce au coefficient de transmission de chaleur k très bas que présentent les plots de construction selon l'invention, un mur réalisé avec ceux-ci montrera un décalage de phase supérieur à environ 14 heures. Par décalage de phase, on entend ici la durée entre le moment de la pénétration depuis l'extérieur du froid (ou de la chaleur) et l'observation de cette modification de température à l'intérieur d'une chambre; cette durée doit être si possible supérieure à 10-12 heures, de telle sorte que les effets de cette différence de phase (ou de température) ne se répercutent de l'autre côté du mur (à l'intérieur) qu'au moment où ces effets ont diminué sensiblement ou ont disparu à l'extérieur.

Enfin, les dimensions des alvéoles borgnes pratiquées dans la zone porteuse du plot ne sont pas limitées; par contre, il a été démontré que la configuration illustrée par exemple sur la figure 2 était celle que offrait le plus de résistance à la transmission de chaleur.

## Revendications

1. Plot de construction monolithique formé de deux zones distinctes juxtaposées dans son épaisseur, la première zone étant porteuse, présentant des vides perpendiculaires au plan du plot et réalisée en un béton léger, la seconde zone étant isolante et pleine, et l'épaisseur de la zone porteuse étant plus grande que celle de la zone isolante; caractérisé par le fait que la zone porteuse (1; 7) présente une résistance à la compression comprise entre 25 et 175 kg/cm² et une densité apparente comprise entre 900 et 1250 kg/m³; par le fait que les vides (3, 3', 3") de cette zone porteuse sont des vides cylindriques borgnes ayant en section des extrémités arrondies et étant ouverts sur la face inférieure du plot, et dont certains au moins sont en forme de fentes allongées et disposés en quinconce parallèlement aux zones du plot, et que le volume desdits vides correspond à environ 25% du volume de ladite zone porteuse; par le fait que la seconde zone (2, 8) présente une densité apparente d'au plus 270 kg/m^{l} et qu'elle est constituée d'un liant hydraulique à base de ciment, d'une résine synthétique et d'une charge minérale expansée; par le fait que l'épaisseur de la zone isolante correspond au moins au 40% de l'épaisseur totale du plot; et par le fait que chacune des zones respectivement porteuse (1; 7) et isolante (2; 8) présente une ou plusieurs gorges d'accouplement (4, 5; 9, 9', 10); le tout étant agencé de telle sorte que ledit plot présente un coefficient de transmission de chaleur k dans le sens perpendiculaire auxdites zones égal ou inférieur à k = 0,40 (W/mK).

2. Plot de construction selon la revendication 1, caractérisé par le fait que le béton léger formant la zone porteuse est additionné d'une résine synthétique, par exemple une résine acrylique.

3. Plot selon la revendication 2, caractérisé par le fait que le béton léger comporte en plus d'un liant hydraulique un matériau choisi parmi un laitier de haut-fourneau, de la pierre ponce, de la terre cuite concassée, de l'argile, glaise ou schiste expansé et de la pouzzolane.

4. Plot selon l'une des revendications 1 à 3, caractérisé par le fait que la zone isolante comporte une charge minérale expansée choisie parmi des billes de verre expansé ou cellulaire, de la vermiculite, des granulés de polyuréthane, du mica, du polystyrène expansé et des copeaux de bois.

5. Plot selon l'une des revendications 1 à 4, caractérisé par le fait qu'il présente en plan une forme rectangulaire.

6. Plot d'angle selon l'une des revendications 1 à 5, caractérisé par le fait qu'il comporte une zone porteuse de forme rectangulaire et une zone isolante en forme de L et bordant deux face adjacentes de ladite zone porteuse.

## Patentansprüche

1. Monolithischer Konstruktionsblock mit zwei unterschiedlichen Zonen, die innerhalb seiner Dicke einander gegenüberliegen, wobei die erste Zone tragend ist, Hohlräume aufweist, die sich senkrecht zur Ebene des Blockes erstrecken und aus Leichtbeton hergestellt ist, die zweite Zone isolierend und massiv ist und die Dicke der tragenden Zone größer ist als die der isolierenden Zone; dadurch gekennzeichnet, daß die tragende Zone (1; 7) eine Druckfestigkeit von zwischen 25 und 175 kg/cm² und ein Schüttgewicht von zwischen 900 und 1250 kg/m³ aufweist; daß die Hohlräume (3, 3', 3") dieser tragenden Zone zylindrische blinde Hohlräume sind, deren Enden einen abgerundeten Querschnitt aufweisen und auf der unteren Fläche des Blockes offen sind, und von denen wenigstens bestimmte die Form von langgestreckten Schlitzen aufweisen und in Fünfergruppen parallel zu den Zonen des Blockes angeordnet sind, und daß das Volumen der genannten Hohlräume etwa 25% des Volumens der genannten tragenden Zone entspricht; daß die zweite Zone (2, 8) ein Schüttgewicht von höchstens 270 kg/m³ aufweist und aus einem hydraulischen Bindemittel auf Zementbasis, einem Kunstharz und einem expandierten mineralischen Füllstoff besteht; daß die Dicke der isolierenden Zone wenigstens 40% der Gesamtdicke des Blockes entspricht; und daß jede der Zonen, die tragende Zone (1; 7) und die isolierende Zone (2; 8), einen oder mehrere Verbindungskanäle (4, 5; 9, 9', 10) aufweist und das Ganze auf solche Weise ausgebildet ist, daß der genannte Block einen Wärmeübertragungskoeffizienten k senkrecht zu den genannten Zonen von gleich oder weniger als k = 0,40 (W/mK) aufweist.

2. Konstruktionsblock nach Anspruch 1, dadurch gekennzeichnet, daß dem die tragende Zone bildenden Leichtbeton ein Kunstharz, z.B. ein Acrylharz, zugesetzt ist.

3. Block nach Anspruch 2, dadurch gekennzeichnet, daß der Leichtbeton außer einem hydraulischen Bindemittel ein Material enthält, das unter einer Hochofenschlacke, Bimsstein, gebrannter zerkleinerter Erde, Ton, expandiertem Ton, expandiertem Schiefer und Puzzolanerde gewählt ist.

4. Block nach einem der Ansprüche 1 bis 3, dadurch gekennzeichnet, daß die isolierende Zone einen expandierten mineralischen Füllstoff aufweist, der unter Kugeln aus expandiertem oder zellenförmigenm Glas, Vermiculit, Polyurethangranulaten, Glimmer, expandiertem Polystyrol und Holzspänen gewählt ist.

5. Block nach einem der Ansprüche 1 bis 4, dadurch gekennzeichnet, daß er in Draufsicht eine rechteckige Form aufweist.

6. Winkelblock nach einem der Ansprüche 1 bis 5, dadurch gekennzeichnet, daß er eine tragende Zone von rechteckiger Form und eine isolierende Zone in L-Form aufweist, die zwei angrenzende bzw. anliegende Flächen der genannten tragenden Zone begrenzt bzw. einfaßt.

## Claims

1. Monolithic construction element formed of two distinct parts juxtaposed in its thickness, the first part being a bearing one, which presents cavities perpendicular to the plan of the element and is made of a light concrete, the second part being an insulating and solid one, and the thickness of the bearing part being greater than that of the insulating part, characterized by the fact that the bearing part (1; 7) presents a resistance to compression comprised between 25 and 175 kg/cm² and an apparent density comprised between 900 and 1,250 kg/m^{l}; by the fact that the cavities (3,3', 3") of this bearing part are blind cylindrical cavities having in cross-section rounded ends and being opened on the lower face of the element, and whose at least some are in the form of elongated slots which are disposed in alternate rows parallel to the parts of the element and that the volume of said cavities is corresponding to about 25% of the volume of said bearing part; by the fact that the second part (2; 8) has an apparent density of at most 270 kg/m³ and that it is constituted of a hydraulic binder based on cement, of a synthetic resin and of an expanded mineral filler; by the fact that the thickness of the insulating part is corresponding at least to 40% of the total thickness of the element; and by the fact that each of the respective bearing (1; 7) and insulating (2; 8) parts has one or several coupling grooves (4, 5; 9, 9', 10); the whole being arranged in such a way that said element presents a heat transmission coefficient k in the direction perpendicular to said parts equal or lower to k = 0.40 (W/mK).

2. Construction element according to claim 1, characterized by the fact that the light concrete forming the bearing part is added with a synthetic resin, for example an acrylic resin.

3. Construction element according to claim 2, characterized by the fact that the light concrete comprises in addition to an hydraulic binder a material selected from a blast furnace slag, pumice stone, crushed terracotta, expanded clay, ton or slate and pouzzolana.

4. Construction element according to one of claims 1 to 3, characterized by the fact that the insulating part comprises an expanded mineral filler selected from expanded or cellular glass balls, vermiculite, granulated polyurethan, mica, expanded polystyrene and wood chips.

5. Construction element according to one of claims 1 to 4, characterized by the fact that it has in a plan view a rectangular shape.

6. Corner construction element according to one of claims 1 to 5, characterized by the fact that it comprises a bearing part of a rectangular shape and an insulating part of a L shape and bordering two adjacent faces of said bearing part.
